# EUROPÄISCHE PATENTSCHRIFT

(11) **EP 3 309 800 B1**
(45) Veröffentlichungstag und Bekanntmachung des Hinweises auf die Patenterteilung: **20.03.2019**
(21) Anmeldenummer: 16193341.1
(22) Anmeldetag: 11.10.2016
(51) Int. Cl.: H01C 7/06, H01C 17/065, H01C 7/00

(54) **VERFAHREN ZUR HERSTELLUNG EINES SCHICHTAUFBAUS UNTER VERWENDUNG EINER PASTE AUF BASIS EINER WIDERSTANDSLEGIERUNG**
METHOD FOR PRODUCING A LAYER STRUCTURE USING A PASTE BASED ON A RESISTANCE ALLOY
PROCÉDÉ DE FABRICATION D'UNE STRUCTURE PAR COUCHES À L'AIDE D'UNE PÂTE À BASE D'UN ALLIAGE RÉSISTIF

(43) Veröffentlichungstag der Anmeldung: 18.04.2018
(73) Patentinhaber: Heraeus Deutschland GmbH & Co. KG, 63450 Hanau (DE); Isabellenhütte Heusler GmbH & Co. KG, 35683 Dillenburg (DE)
(72) Erfinder: Langer, Jochen, 69509 Mörlenbach (DE); Bawohl, Melanie, 63454 Hanau (DE); Modes, Christina, 65795 Hattersheim (DE); Burk, Steffen, 35075 Gladenbach (DE); Marien, Jan, 35745 Herborn (DE); Kalemba, Paul, 35745 Herborn (DE); Desch, Anja, 63628 Bad Soden-Salmünster (DE); Reul, Roland, 61130 Nidderau (DE); Reitz, Jessica, 63571 Gelnhausen (DE)
(74) Vertreter: v. Bezold & Partner Patentanwälte - PartG mbB

(56) Entgegenhaltungen:
- CN-B- 103 680 787
- DE-A1-102011 004 543
- JP-A- 2008 016 645
- US-A- 5 680 092
- US-A1- 2013 154 790

## Beschreibung

Die Erfindung betrifft ein Verfahren zur Herstellung eines Schichtaufbaus auf einem Substrat unter Verwendung einer Paste auf Basis einer Widerstandslegierung, sowie den erhaltenen Schichtaufbau und dessen Verwendung.

Insbesondere für die Herstellung von Präzisionswiderständen werden Legierungen mit einem niedrigen Temperaturkoeffizient des elektrischen Widerstandes (TCR) eingesetzt. Solche Legierungen mit einem niedrigen TCR-Wert werden im Rahmen der Erfindung als Widerstandslegierungen bezeichnet. Eine typische Widerstandslegierung mit einem niedrigen TCR-Wert ist z.B. ISOTAN® (auch bekannt als CuNi44, Werkstoffnr. 2.0842). Zur Herstellung von Präzisionswiderständen werden die Legierungsschichten auf ein Substrat mit einer Oberfläche aus einem gläsernen oder keramischen Material aufgetragen. Meistens werden Widerstandslegierungen in Form von Folien oder Blechen, durch Walzplattieren oder Laminieren mit in der Elektrotechnik üblichen Substratmaterialien verbunden. Es besteht der Bedarf, Widerstandslegierungen als Paste mittels einfacher Drucktechniken, insbesondere Siebdruck oder Schablonendruck, auf Substratmaterialien aufzubringen, da dadurch flexiblere Schichtgeometrien ermöglicht werden. Dazu ist es erforderlich, Widerstandslegierungen in Form von druckbaren Pasten bereitzustellen, die nach dem Aufbringen auf das Substrat eingebrannt werden können. Solche Pasten bestehen zumindest aus einem Pulver der betreffenden Widerstandslegierung und einem organischen Medium. Durch das Brennen verflüchtigen sich die Bestandteile des organischen Mediums und das zusammengeschmolzene oder zusammengesinterte Pulver der Widerstandslegierung bleibt zurück. Es steht eine große Auswahl an organischen Medien zur Verfügung, in die Pulver dieser Widerstandslegierungen formuliert werden können und die grundsätzlich eine Verdruckbarkeit gewährleisten. Allerdings hat sich herausgestellt, dass Pasten, die nur aus Widerstandslegierungspulver und organischem Medium bestehen, auf den verwendeten Keramiksubstraten nach dem Einbrennen nur eine geringe Haftung zeigen. Eine verbesserte Haftung von gedruckten Widerstandslegierungen auf Glas- oder Keramikoberflächen kann grundsätzlich dadurch erreicht werden, dass einer Widerstandslegierungspaste eine Glasfritte zugesetzt wird. Schichtaufbauten aus einem Keramiksubstrat und einer glashaltigen Widerstandslegierungspaste, beziehungsweise die daraus resultierenden Schichtaufbauten nach dem Einbrennen, sind im Stand der Technik bekannt. Die EP0829886A2 lehrt beispielsweise eine Glasfritte enthaltende Widerstandslegierungspaste, die auf ein Al₂O₃-Substrat aufgebracht wird. Wenn Widerstandslegierungspaste jedoch eine Glasfritte zugesetzt wird, so hat dies den Nachteil, dass der TCR-Wert der nach dem Einbrennen gebildeten Schicht von dem TCR-Wert der *Bulk*-Widerstandslegierung abweichen kann, so dass die vorteilhaften elektrischen Eigenschaften der Widerstandslegierung in dem so gebildeten Verbund nicht zum Tragen kommen können.

Zum allgemeinen technischen Hintergrund der Erfindung ist auch hinzuweisen auf US 5 680 092 A, JP 2008/016645 A, CN 103 680 787 B und DE 10 2011 004 543 A1. Schließlich offenbart US 2013/154790 A1 ein Verfahren und einen entsprechenden Schichtaufbau gemäß dem Oberbegriff der Ansprüche 1 bzw. 10.

Die Aufgabe, die der vorliegenden Erfindung zu Grunde liegt, besteht darin, ein Verfahren zum Herstellen von Schichten von Widerstandslegierungen auf Glas- oder Keramikoberflächen bereitzustellen, bei dem Widerstandslegierungen durch Drucken einer Paste aufgetragen werden können und eine starke Haftung der Widerstandslegierungen auf dem Keramiksubstrat ermöglichen, ohne dass die elektrischen Eigenschaften der Widerstandslegierungen im erzeugten Schichtaufbau beeinträchtigt werden. Ferner besteht die Aufgabe, einen Schichtaufbau bereitzustellen, in dem die Widerstandslegierung nach dem Einbrennen mechanisch stabil mit der Glas- oder Keramikoberfläche eines Substrats verbunden ist.

Diese Aufgaben werden gelöst durch ein Verfahren zur Herstellung eines Schichtaufbaus umfassend die aufeinanderfolgenden Schritte:
a. Bereitstellung eines Substrats mit einer Glas - oder Keramikoberfläche,
b. Aufbringen einer Paste A auf wenigstens einen Teil der Glas-oder Keramikoberfläche des Substrats unter Erhalt einer Schicht aus Paste A, wobei Paste A folgende Bestandteile enthält:
   I. eine Glasfritte, die wenigstens zwei voneinander verschiedene Elemente als Oxide enthält und eine Transformationstemperatur T_{g} im Bereich von 600 bis 750°C aufweist und
   II. ein organisches Medium,
c. Trocknen und gegebenenfalls Brennen der Schicht aus Paste A
d. Aufbringen einer Paste B auf wenigstens einen Teil der Schicht aus Schritt c. unter Erhalt eines Schicht aus Paste B, wobei Paste B folgende Bestandteile enthält:
   I. Ein Pulver einer Widerstandslegierung mit einem Temperaturkoeffizienten des elektrischen Widerstandes von weniger als 150 ppm/K
   II. ein organisches Medium,
   III. 0 - 15 Gewichtsprozent Glasfritte, bezogen auf das Gesamtgewicht von Paste B, und
e. Brennen und optional vor dem Brennen Trocknen der Schichten aus Paste B.

Dem Fachmann ist anhand der vorangegangenen Formulierung klar, dass die Abfolge der Schritte eingehalten werden muss, wobei nicht ausgeschlossen ist, dass optional zwischen den genannten Schritten jeweils auch weitere Schritte durchgeführt werden können, solange die Reihenfolge nicht geändert wird.

Es wurde gefunden, dass mit dem erfindungsgemäßen Verfahren ein Schichtaufbau hergestellt werden kann, der eine verbesserte mechanische Stabilität, insbesondere eine bessere

Langzeitstabilität aufweist, ohne dass dadurch der TCR der Widerstandslegierung im Wesentlichen verändert würde.

Überraschender Weise wurde gefunden, dass besonders gute Schichtaufbauten hergestellt werden können, wenn vor dem Aufbringen der Paste B auf der Glas- oder Keramikoberfläche eines Substrats eine Paste A aufgebracht wird und gleichzeitig der Gewichtsanteil an Glasfritte in Paste B so eingestellt wird, dass die Paste B nicht mehr als 15 Gewichtsprozent enthält.

In Schritt a) wird ein Substrat mit einer Glas- oder Keramikoberfläche bereitgestellt. Das Substrat hat also eine Oberfläche, die eine Keramik oder ein Glas aufweist, wobei das keramische Material der Oberfläche bevorzugt ausgewählt sein kann aus der Gruppe bestehend aus Oxidkeramiken, Nitridkeramiken und Carbidkeramiken. Bespiele für geeignete Keramiken sind Forsterit, Mullit, Steatit, Aluminiumoxid, Aluminiumnitrid, Siliziumcarbid und Hartporzellan. Insbesondere enthält die Keramikoberfläche Aluminiumoxid oder besteht aus Aluminiumoxid. Das Glas der Glasoberfläche ist bevorzugt ein Silikatglas.

In Schritt b) wird eine Paste A auf wenigstens einen Teil der Glas- oder Keramikoberfläche des Substrats aufgebracht. Das Aufbringen kann beispielsweise durch Siebdruck, Schablonendruck, Rakeln oder Aufspritzen erfolgen. Durch das Aufbringen wird eine Schicht aus Paste A erhalten. Paste A enthält mindestens eine Glasfritte und ein organisches Medium oder besteht aus mindestens einer Glasfritte und einem organischen Medium. Bevorzugt enthält Paste A 50 - 90 Gewichtsprozent Glasfritte und 10 - 50 Gewichtsprozent organisches Medium, bezogen auf das Gesamtgewicht von Paste A.

Die Glasfritte der Paste A enthält wenigstens zwei voneinander verschiedene Elemente als Oxide. Diese Elemente können ausgewählt sein aus der Gruppe bestehend aus Li, Na, K, Ca, Mg, Sr, Ba, B, Al, Si, Sn, Pb, P, Sb, Bi, Te, La, Ti, Zr, V, Nb, Mn, Fe, Co, Ni, Cu, Ag, Zn, und Cd. Die Glasfritte kann hergestellt sein aus Oxiden, Fluoriden oder sonstigen Salzen (z.B. Carbonaten, Nitraten, Phosphaten) dieser Elemente. Beispiele für Ausgangsverbindungen zur Herstellung der Glasfritte können ausgewählt sein aus der Gruppe bestehend aus B₂O₃, H₃BO₃, Al₂O₃, SiO₂, PbO, P₂O₅, Pb₃O₄, PbF₂, MgO, MgCO₃, CaO, CaCO₃, SrO, SrCO₃, BaO, BaCO₃, Ba(NO₃)₂, Na₂B₄O₇, ZnO, ZnF₂, Bi₂O₃, Li₂O, Li₂CO₃, Na₂O, NaCO₃, NaF, K₂O, K₂CO₃, KF, TiO₂, Nb₂O₅, Fe₂O₃, ZrO₂ CuO, Cu₂O, MnO, MnO₂, Mn₃O₄, CdO, SnO₂, TeO₂, Sb₂O₃, Co₃O₄, Co₂O₃, CoO, La₂O₃, Ag₂O, NiO, V₂O₅, Li₃PO₄, Na₃PO₄, K₃PO₄, Ca₃(PO₄)₂, Mg₃(PO₄)₂, Sr₃(PO₄)₂, Ba₃(PO₄)₂ und komplexen Mineralien, wie z.B. Colemanit und Dolomit.

Die Transformationstemperatur T_{g} der Glasfritte der Paste A liegt im Bereich von 600 - 750°C, insbesondere im Bereich von 690 - 740°C. Die Transformationstemperatur T_{g} kann für die Zwecke der Erfindung gemäß DIN ISO 7884-8:1998-02 bestimmt werden.

Bevorzugt umfasst die in Paste A enthaltene Glasfritte Silizium, Aluminium, Bor und mindestens ein Erdalkalimetall jeweils als Oxid auf. Besonders bevorzugt ist das Erdalkalimetall Calcium.

Um eine besonders gute Haftung zu erzielen, kann die Glasfritte in einer bevorzugten Ausführungsform hergestellt sein aus:
a. 25 - 55 Gewichtsprozent Siliziumoxid,
b. 20 - 45 Gewichtsprozent Calciumcarbonat,
c. 10 - 30 Gewichtsprozent Aluminiumoxid und
d. 1 - 10 Gewichtsprozent Boroxid.

Das organische Medium kann mindestens ein organisches Lösungsmittel und mindestens einen Binder enthalten. Das organische Lösungsmittel kann ausgewählt sein aus der Gruppe bestehend aus Texanol, Terpineol und anderen hochsiedenden organischen Lösungsmitteln mit einem Siedepunkt von mindesten 140°C. Der Binder kann ausgewählt sein aus Acrylatharzen, Ethylcellulosen und anderen Polymeren wie z.B. Butyralen. Optional kann das organische Medium der Paste A weitere Bestandteile enthalten, die ausgewählt sein können aus der Gruppe bestehend aus Thixotropiemitteln, Stabilisatoren und Emulgatoren. Durch Zugabe dieser Bestandteile können z.B. die Verdruckbarkeit oder Lagerstabilität von Pasten verbessert werden.

In Schritt c) erfolgen ein Trocknungsschritt und gegebenenfalls ein Brennen der Schicht aus Paste A. Das Trocknen kann bei Temperaturen im Bereich von 20 - 180°C, insbesondere im Bereich von 120-180 °C erfolgen, z.B. in einem Trockenschank. Durch das Trocknen kann die Schicht aus Paste A auf dem Substrat fixiert werden. Die getrocknete Schicht aus Paste A kann bereits so mechanisch robust sein, dass direkt eine Schicht aus Paste B aufgetragen werden kann.

Die Schicht aus Paste A kann nach dem Trocknen optional gebrannt werden. Das Brennen kann bei Temperaturen im Bereich von 750 - 950°C erfolgen. Bevorzugt wird die Schicht aus Paste A so gebrannt, dass das organische Medium im Wesentlichen entfernt wird und die Glasfritte möglichst homogen zusammensintert. Die gebrannte Schicht aus Paste A weist mindestens ein Glas auf oder besteht aus einem Glas. Die gebrannte Schicht aus Paste A kann auch Schicht A genannt werden. Das Brennen kann entweder unter Atmosphärenbedingungen oder unter Inertgasbedingungen (z.B. N₂-Atmosphäre) erfolgen. In einer bevorzugten Ausführungsform der Erfindung wird die Schicht aus Paste A in Schritt c) zuerst getrocknet und anschließend gebrannt. Wenn die Schicht aus Paste A in Schritt c) schon gebrannt wird, kann im darauf folgenden Schritt d. Paste B möglicher Weise besser aufgetragen werden.

In Schritt d) wird Paste B unter Erhalt einer Schicht aus Paste B auf wenigstens einen Teil der Schicht aus Schritt c. aufgebracht. Die Paste B der vorliegenden Erfindung enthält mindestens ein Pulver einer Widerstandslegierung und ein organisches Medium. Optional kann Paste B zusätzlich eine Glasfritte enthalten. Es kann jedoch auch bevorzugt sein, dass Paste B keine Glasfritte enthält. Eine glasfreie Paste B kann den Vorteil haben, dass die elektrischen Eigenschaften der Widerstandslegierung, insbesondere der TCR-Wert, nicht negativ durch die Anwesenheit von Glas beeinflusst werden.

Um die Haftung von Schicht B auf Schicht A im fertigen Schichtaufbau weiter zu verbessern, kann es auch bevorzugt sein, dass Paste B eine Glasfritte enthält. Paste B enthält jedoch nicht mehr als 15 Gewichtsprozent, bevorzugt nicht mehr als 12 Gewichtsprozent Glasfritte, bezogen auf das Gesamtgewicht von Paste B. Wie in Tabelle 5 zu erkennen ist, kann durch eine Glasfritte in Paste B die Haftfestigkeit des Schichtaufbaus bei häufigen Temperaturwechseln (T-Shock-Lagerung) verbessert werden. Bevorzugt enthält Paste B mindestens 3 Gewichtsprozent Glasfritte, insbesondere mindestens 5 Gewichtsprozent bezogen auf das Gesamtgewicht von Paste B. Besonders bevorzugt kann Paste B Glasfritte in einer Menge von 3 - 15 Gewichtsprozent, ganze besonders bevorzugt in einer Menge von 5 - 12 Gewichtsprozent, bezogen auf das Gesamtgewicht von Paste B enthalten. Der Gehalt an Widerstandslegierung in Paste B kann bevorzugt im Bereich von 60 - 98 Gewichtsprozent liegen und der Gehalt an organischem Medium kann im Bereich von 2 - 40 Gewichtsprozent, insbesondere im Bereich von 2 - 37 Gewichtsprozent liegen, jeweils bezogen auf das Gesamtgewicht von Paste B.

Die für das Pulver verwendbaren Widerstandslegierungen weisen einen Temperaturkoeffizienten des elektrischen Widerstandes von weniger als 150 ppm/K, bevorzugt von weniger als 100 ppm/K und besonders bevorzugt von weniger als 50 ppm/K, auf. Der im Rahmen der Erfindung angegebene Temperaturkoeffizienten des elektrischen Widerstandes bezieht sich auf die Messung der *Bulk*-Legierung und kann im Rahmen der Erfindung an einem Draht oder einer Folie der entsprechenden Legierung gemäß der Norm DIN EN 60115-1:2016-03 (mit Trocknungsverfahren I) bestimmt werden.

Die Widerstandslegierung kann beispielsweise Elemente enthalten, die ausgewählt sind aus der Gruppe bestehend aus Chrom, Aluminium, Silizium, Mangan, Eisen, Nickel und Kupfer. Die Widerstandslegierung kann vorzugsweise ausgewählt sein aus der Gruppe bestehend aus CuNi, CuNiMn, CuSnMn und NiCuAlSiMnFe. In einer besonders bevorzugten Ausführungsform kann die Widerstandslegierung ausgewählt sein aus der Gruppe bestehend aus den Legierungen:
I.

| | |
|---|---|
| Kupfer | 53,0 - 57,0 Gewichtsprozent |
| Nickel | 42,0 - 46,0 Gewichtsprozent |
| Mangan | 0,5 - 1,2 Gewichtsprozent |
| sonstiger Elemente | ≤10000 Gew. ppm |

II.

| | |
|---|---|
| Kupfer | 83,0 - 89,0 Gewichtsprozent |
| Nickel | 1 - 3 Gewichtsprozent |
| Mangan | 10,0 - 14,0 Gewichtsprozent |
| sonstiger Elemente | ≤10000 Gew. ppm |

III.

| | |
|---|---|
| Kupfer | 88,0 - 93,0 Gewichtsprozent |
| Zinn | 2 - 3 Gewichtsprozent |

| | |
|---|---|
| Mangan | 5,0 - 9,0 Gewichtsprozent |
| sonstiger Elemente | ≤10000 Gew. ppm |

IV.

| | |
|---|---|
| Kupfer | 61,0 - 69,0 Gewichtsprozent |
| Nickel | 8 - 12 Gewichtsprozent |
| Mangan | 23,0 - 27,0 Gewichtsprozent |
| sonstiger Elemente | ≤10000 Gew. ppm |

oder
V.

| | |
|---|---|
| Nickel | 70,0 - 78,0 Gewichtsprozent |
| Chrom | 18,0 - 22,0 Gewichtsprozent |
| Aluminium | 3 - 4 Gewichtsprozent |
| Silizium | ,5 - 1,5 Gewichtsprozent |
| Mangan | 0,2 - 0,8 Gewichtsprozent |
| Eisen | 0,2 - 0,8 Gewichtsprozent |
| sonstiger Elemente | ≤10000 Gew. ppm |

Das Pulver der Widerstandslegierung kann durch dem Fachmann bekannte Verfahren, wie z.B. Gasverdüsen unter Inertgas, Wasserverdüsen oder Mahlen, hergestellt werden. Die mittlere Teilchendurchmesser d₅₀ des Pulvers der Widerstandslegierung beträgt vorzugsweise 0,2 µm-15 µm.

Neben dem Pulver der Widerstandslegierung enthält Paste B ein organisches Medium. In einer bevorzugten Ausführungsform enthält Paste B das organische Medium in einer Menge von 2 - 40 Gewichtsprozent. Das organische Medium der Paste B kann mindestens ein organisches Lösungsmittel und mindestens einen Binder enthalten. Das organische Lösungsmittel kann ausgewählt sein aus der Gruppe bestehend aus Texanol, Terpineol, iso-Tridecylalkohol oder anderen hochsiedenden organischen Lösungsmitteln mit einem Siedepunkt von mindestens 140°C. Der Binder kann ausgewählt sein aus Acrylatharzen, Ethylcellulosen oder anderen Polymeren. Optional kann das organische Medium der Paste B weitere Bestandteile enthalten, die ausgewählt sein können aus der Gruppe bestehend aus Thixotropiemitteln, Stabilisatoren und Emulgatoren. Durch Zugabe dieser Bestandteile können z.B. die Verdruckbarkeit oder Lagerstabilität der Paste verbessert werden.

Die optional enthaltene Glasfritte der Paste B enthält wenigstens zwei voneinander verschiedene Elemente als Oxide. Die Elemente können ausgewählt sein aus der Gruppe bestehend aus Li, Na, K, Ca, Mg, Sr, Ba, B, Al, Si, Sn, Pb, P, Sb, Bi, Te, La, Ti, Zr, V, Nb, Mn, Fe, Co, Ni, Cu, Ag, Zn, und Cd. Die Glasfritte kann hergestellt werden aus Oxiden, Fluoriden oder sonstigen Salzen (z.B. Carbonaten, Nitraten, Phosphaten) dieser Elemente. Beispiele für Ausgangsverbindungen für die Glasfritte können ausgewählt sein aus der Gruppe bestehend aus B₂O₃, H₃BO₃, Al₂O₃, SiO₂, PbO, P₂O₅, Pb₃O₄, PbF₂, MgO, MnCO₃, CaO, CaCO₃, SrO, SrCO₃, BaO, BaCO₃, Ba(NO₃)₂, Na₂B₄O₇, ZnO, ZnF₂, Bi₂O₃, Li₂O, Li₂CO₃, Na₂O, NaCO₃, NaF, K₂O, K₂CO₃, KF, , TiO₂, Nb₂O₅, Fe₂O₃, ZrO₂ CuO, MnO, Mn₃O₄, MnO₂, CdO, SnO₂, TeO₂, Sb₂O₃, CO₃O₄, CO₂O₃, CoO, La₂O₃, Ag₂O, NiO, V₂O₅, Li₃PO₄, Na₃PO₄, K₃PO₄, Ca₃(PO₄)₂, Mg₃(PO₄)₂, Sr₃(PO₄)₂, Ba₃(PO₄)₂. und komplexen Mineralien, wie z.B. Colemanit und Dolomit.

In einer bevorzugten Ausführungsform kann die Glasfritte der Paste B Silizium, Aluminium, Bor und mindestens einem Erdalkalimetall jeweils als Oxid enthalten. Die Glasfritte der Paste B kann gleich sein mit der Glasfritte der Paste A oder verschieden. Die Glasfritte von Paste B kann wenigstens zwei Elemente als Oxide enthalten, die in der Glasfritte von Paste A enthalten sind. In einer bevorzugten Ausführungsform sind die Glasfritten der Pasten A und B gleich, da dies die Kompatibilität der Schichten A und B miteinander verbessern kann.

Für den Fall, das die Schicht aus Paste A in Schritt c) schon zur Schicht A gebrannt wurde, wird die Schicht aus Paste B demgemäß auf Schicht A aufgebracht. Durch das Aufbringen der Paste B auf die Schicht aus Schritt c) wird ein sogenannter *Precursor* (dt. Vorläuferstruktur) hergestellt. Der *Precursor* enthält somit ein Substrat, auf dem eine Schicht aus Paste A aufgebracht ist, die optional bereits gebrannt sein kann (dann auch Schicht A genannt). Weiterhin enthält der *Precursor* eine Schicht aus Paste B auf der Schicht aus Paste A, wobei die Schicht aus Paste B nicht gebrannt ist. In einer bevorzugten Ausführungsform wird die Paste B auf eine bereits in Schritt c. gebrannte Schicht A aufgebracht. In einer Ausführungsform kann der *Precursor* so ausgeführt sein, dass die Schicht aus Paste B die Schicht aus Paste A vollständig bedeckt.

In Schritt e) wird der *Precursor* gebrannt und dadurch der erfindungsgemäße Schichtaufbau erhalten. Optional kann dem Brennen ein Trockenschritt vorgelagert sein. Das Trocknen kann bei einer Temperatur im Bereich von 20 - 180°C, insbesondere im Bereich von 120-180°C erfolgen, z.B. in einem Trockenschank oder einem Infrarot-Bandtrockner.

Das Brennen des *Precursors* geschieht bevorzugt bei einer Temperatur im Bereich von 700-1000°C, insbesondere im Bereich von 850 - 900°C. Der Precursor wird vorzugsweise so gebrannt, dass sich die im *Precursor* befindlichen Bestandteile des organischen Mediums verflüchtigen und das Pulver der Widerstandslegierung sowie die Glasfritte zusammensintern. Das Brennen kann entweder unter Atmosphärenbedingungen in Anwesenheit von O₂ oder unter Inertgasbedingungen (z.B. N₂-Atmosphäre) erfolgen. Durch das Brennen der Schicht aus Paste A wird, wie weiter oben erläutert, die Schicht A erhalten und durch das Brennen der Schicht aus Paste B wird Schicht B erhalten. Für den Fall, dass die Schicht aus Paste A nicht bereits in Schritt c) gebrannt wurde, werden durch das Brennen des *Precursors* gleichzeitig die Schichten aus Paste A und Paste B gebrannt. Für den Fall, dass in Schritt c) die Schicht aus Paste A schon gebrannt wurde, wird die Schicht A beim Brennen der Schicht aus Paste B zwangsläufig erneut gebrannt.

Der erfindungsgemäße Schichtaufbau, der nach Schritt e) vorliegt, enthält:
a. ein Substrat mit einer Glas- oder Keramikoberfläche,
b. eine Schicht A, die die Glas- oder Keramikoberfläche des Substrats wenigstens teilweise bedeckt, wobei Schicht A ein Glas aufweist, in dem wenigstens zwei voneinander verschiedene Elemente als Oxide enthalten sind und eine Transformationstemperatur T_{g} im Bereich von 600 bis 750°C aufweist,
c. eine Schicht B, die Schicht A wenigstens teilweise bedeckt, wobei Schicht B folgende Bestandteile aufweist:
   I. eine Widerstandslegierung mit einem Temperaturkoeffizienten der elektrischen Widerstandes weniger als 150 ppm/K, und
   II. optional ein Glas, das wenigstens zwei voneinander verschiedene Elemente als Oxide enthält,
wobei Schicht B nicht mehr als 20 Gewichtsprozent Glas bezogen auf das Gesamtgewicht der Schicht B enthält.

Schicht A, die die Glas- oder Keramikoberfläche des Substrats wenigstens teilweise bedeckt, weist das Glas auf, dass durch Brennen der Glasfritte aus Paste A erhalten wird. Typischer Weise enthält das Glas in Schicht A die zusammengesinterte Glasfritte aus Paste A. Bevorzugt ist diese Glasfritte über die gesamte Ausdehnung der Schicht A homogen zum Glas zusammengesintert und weist keine nicht-gesinterten Bereiche auf.

Im Schichtaufbau weist Schicht B die Widerstandslegierung aus Paste B auf und ist mechanisch fest mit Schicht A verbunden. Die mechanische Festigkeit der Haftung kann mittels verschiedener Tests bestimmt werden. Schicht B kann des Schichtaufbaus kann einen TCR-Wert aufweisen, der dem *Bulk-Wert* der Widerstandslegierung im Wesentlichen entspricht.

Die Haftfestigkeit kann durch folgende Tests überprüft werden: Auf den gebrannten Schichtaufbau wird ein Streifen Klebefilm der Marke Scotch®- Magic (3M Deutschland GmbH) aufgeklebt und zum Beispiel mit dem Fingernagel fest aufgestrichen. Anschließend wird der Klebefilm wieder abgezogen. Widerstandslegierungsschichten mit geringer Haftfestigkeit zur Glas- oder Keramikoberfläche des Substrats haften am Klebefilm. Schichtaufbauten mit einer mittleren Haftfestigkeit verbleiben teilweise am Klebefilm und Schichtaufbauten mit einer hohen Haftfestigkeit werden nicht vom Klebefilm abgelöst.

In dem Schichtaufbau kann Schicht A als Haftvermittler zwischen der Glas- oder Keramikoberfläche des Substrats und der, die Widerstandslegierung enthaltenden, Schicht B wirken. Durch die vorliegende Erfindung kann somit eine Schicht einer Widerstandslegierung erhalten werden, die mechanisch stabil mit der Substratoberfläche verbunden ist. Die Schicht B enthält, die Widerstandslegierung in der ursprünglich in Paste B eingesetzten Menge.

Für den optionalen Fall, dass Schicht B zusätzlich ein Glas aufweist, dass aus der Glasfritte der Paste B hergestellt wurde, kann die Haftung der Schicht B auf der Schicht A weiter verbessert werden. Der Glasgehalt der Schicht B bestimmt sich nach der eingesetzten Menge an Glasfritte in Paste B. In einer bevorzugten Ausführungsform weist die Schicht B nicht mehr als 20 Gewichtsprozent Glas, insbesondere nicht mehr als 15 Gewichtsprozent Glas auf, bezogen auf das Gesamtgewicht der Schicht B.

Optional kann der Schichtaufbau im Anschluss an Schritt e) mit einer Versiegelung (auch Schutzglasur, oder *Overglaze* genannt) versehen werden. Typischer Weise besteht diese Versiegelung aus einem Glas. Diese Versiegelung dient insbesondere dazu, den Schichtaufbau vor Umwelteinflüssen, wie z.B. Feuchtigkeit, zu schützen.

Der erfindungsgemäße Schichtaufbau kann unter anderem dazu verwendet werden, Präzisionswiderstände herzustellen.

### Beispiele

### Allgemeine Herstellung der Paste A

Pasten A wurde durch Mischen von 22 Gew.% organischem Medium (85 Gew.% Texanol, 15 Gew.% Ethylcellulose (75% N7, 25% N50)) und 78 Gew.% einer Glasfritte gemäß Tabelle 1 hergestellt. Die Pasten wurden mittels einem Drei-Walzen-Stuhl homogenisiert.

**Tabelle 1: Verwendete Gläser**

| | Glasfritte 1 | Glasfritte 2 | Glasfritte 3 | Glasfritte 4 | Glasfritte 5 | Glasfritte 6 | Glasfritte 7 |
|---|---|---|---|---|---|---|---|
| | Gew% | Gew% | Gew% | Gew% | Gew% | Gew% | Gew% |
| SiO2 | 43,0 | 50,0 | 48,0 | 16,8 | 43,0 | 57,0 | 42,0 |
| Al2O3 | 9,0 | 10,0 | 10,0 | | 9,0 | 12,0 | 18,0 |
| MgO | 3,0 | 2,0 | | | 3,0 | | |
| CaO | 6,0 | 10,0 | 8,0 | | 6,0 | 9,0 | 35,0 |
| SrO | 5,0 | | 22,0 | | 5,0 | | |
| BaO | 30,0 | 9,0 | 5,0 | 47,8 | 30,0 | | |
| Na2O | | | 1,0 | | | | |
| K2O | 2,0 | 4,0 | 2,0 | | 2,0 | 5,0 | |
| B2O3 | 2,0 | 15,0 | 4,0 | 35,5 | 2,0 | 17,0 | 5,0 |
| Summe | 100,0 | 100 | 100,0 | 100,0 | 100 | 100 | 100,0 |

### Allgemeine Herstellung Pasten B

Ein Pulver der Widerstandslegierung Isotan (mittlerer Teilchendurchmesser d₅₀: 8 µm, hergestellt durch Gasverdüsen einer Schmelze unter N₂-Atmosphäre), ein organisches Medium (65 Gew.% Texanol und 35 Gew.% Acrylat-Binder) und ggfs. eine Glasfritte wurden in den spezifizierten Mengen zusammengegeben und mittels einem Drei-Walzen-Stuhl homogenisiert. Die hergestellten Pasten weisen eine Viskosität von etwa 30-90 Pas bei 20-25°C auf.

**Tabelle 2**

| Gew. % | Glasfritte 7 | Isotanpulver | Organisches Medium |
|---|---|---|---|
| Paste B1 | 6 | 84 | 10 |

### Herstellung des Schichtaufbaus

Die Glaspasten A, enthaltend die Glasfritten aus Tabelle 1, wurden durch Siebdruck auf Al₂O₃ Substraten mit einer Größe von 101,6 x 101,6 mm und einer Dicke von 0,63 mm (Rubalit 708 S, CeramTec) aufgebracht. Dafür wurde ein Sieb der Firma Koenen GmbH, Deutschland mit einem EKRA Microtronic II Drucker (type M2H) verwendet. Die Emulsionsdicke betrug etwa 50 µm (Siebparameter: 80 mesh und 65 µm Drahtdurchmesser (Edelstahl)). Druckparameter: 63 N Rakeldruck, Rakelgeschwindigkeit 100 mm/s und einem Absprung von 1.0 mm. Die Schichtdicke nach dem Drucken (nass) betrug etwa 90 µm. 10 Minuten nach dem Drucken wurden die Proben in einem Infrarot-Bandtrockner (BTU international, Type HHG-2) für 20 min bei 150°C getrocknet. Die Schichtdicke nach dem Trocknen betrug etwa 60 µm. Die gedruckten Glasschichten wurden unter Stickstoffatmosphäre (N₂ 5.0) in einem Ofen gebrannt (ATV Technologie GmbH, Typ PEO 603). Die Temperatur wurde von 25°C auf 850°C erhöht, für 10 bei 850°C gehalten und anschließend innerhalb von 20 min auf 25°C abgekühlt. (Gesamtdurchlaufzeit 82 min) Die Schichtdicke nach dem Brennen betrug etwa 50 µm. Die Widerstandslegierungspaste B wurden mittels Siebdruck auf die zuvor hergestellte Schicht aufgebracht. Dafür wurde ein Sieb der Firma Koenen GmbH, Deutschland mit einem EKRA Microtronic II Drucker (Typ M2H) verwendet. Die Emulsionsdicke betrug etwa 50 µm, Siebparameter: 80 mesh und 65 µm Drahtdurchmesser (Edelstahl).

Die gedruckten Widerstandslegierungspasten (also auch der *Precursor*) wurden unter Stickstoffatmosphäre (N₂ 5.0) in einem Ofen gebrannt (ATV Technologie GmbH, Typ PEO 603). Die Temperatur wurde von 25°C auf 900°C erhöht, für 10 min bei 900°C gehalten und innerhalb von 20 min auf 25°C abgekühlt (Gesamtdurchlaufzeit 82 min). Die Schichtdicke nach dem Brennen betrug etwa 50 µm.

### Beispiel 1

**Tabelle 3: Haftungsversuche mit Glaspasten (Paste A) mit unterschiedlichen Glasfritten**

| Schichtaufbau | Substrat | Glasfritte (Paste A) | Isotan-Paste | Haftung Isotan auf Substrat + = gut; o = mäßig; - = schlecht |
|---|---|---|---|---|
| 1 | Al₂O₃ | 1 | Paste B1 (6% Glas 7) | + |
| 2 | | 2 | | + |
| 3 | | 3 | | + |
| 4 | | 4 | | + |
| 5 | | 5 | | + |
| 6 | | 6 | | + |
| 7 | | 7 | | + |
| 8 | | kein Glas | | - |

### Beispiel 2

Haftung Schichtaufbau in Abhängigkeit der Glasmenge in Paste B

**Tabelle 4 Widerstandslegierungspasten (Paste B) mit unterschiedlichem Gehalt an Glasfritte**

| [Gew.%] | Glassfritte 7 | Isotanpulver | Organisches Medium |
|---|---|---|---|
| Paste B2 | 0 | 90 | 10 |
| Paste B3 | 3 | 87 | 10 |
| Paste B4 | 6 | 84 | 10 |
| Paste B5 | 9 | 81 | 10 |

**Tabelle 5 Haftung Schichtaufbau in Abhängigkeit der Glasmenge in Paste B vor und nach T-Shock Lagerung**

| Schichtaufbau | Substrat | Glasschicht (Schicht A) | Legierungsschicht (Schicht B) | Haftung vor T-Shock Lagerung | Ablösung nach T-Shock Lagerung |
|---|---|---|---|---|---|
| 9 | Al₂O₃ | Paste A aus Glas 7 | Paste B2 | gut | 20 Zyklen |
| 10 | | | Paste B3 | gut | 100 Zyklen |
| 11 | | | Paste B4 | gut | >500 Zyklen |
| 12 | | | Paste B5 | gut | >500 Zyklen |

### T-Shock-Lagerung:

Die Hergestellten Schichtaufbauten wurden jeweils 15 min in einer Kammer mit einer Temperatur von -40°C bzw. +150°C gelagert. Der Übergang von einer Kammer zur anderen erfolgte automatisiert und dauerte ca. 4s. Ein Zyklus beinhaltet jeweils eine Lagerung bei -40°C und eine bei +150°C. Die Haftung wurde nach verschiedenen Anzahlen von Zyklen mit einem Klebestreifen, wie oben beschrieben, überprüft.

Für Schichtaufbau 9 und Schichtaufbau 12 wurden die TCR-Werte im Temperaturbereich 20-60°C gemäß der Norm DIN EN 60115-1:2016-03 (Trocknungsverfahren I) gemessen:

**Tabelle 6**

| Schichtaufbau | Menge Glasfritte in Paste B | TCR |
|---|---|---|
| 9 | 0 Gew.% | -25 bis -14 ppm/K |
| 12 | 9 Gew.% | -37 bis -21 ppm/K |

Zum Vergleich Der TCR *Bulk*-Wert für Isotan (als Draht) liegt im Bereich von -80 bis +40 ppm/K.

## Patentansprüche

1. Verfahren zur Herstellung eines Schichtaufbaus umfassend die aufeinander folgenden Schritte:
a. Bereitstellung eines Substrats mit einer Glas- oder Keramikoberfläche,
b. Aufbringen einer Paste A auf wenigstens einen Teil der Glas- oder Keramikoberfläche des Substrats unter Erhalt einer Schicht aus Paste A, wobei Paste A folgende Bestandteile enthält:
I. eine Glasfritte, und
II. ein organisches Medium,
c. Trocknen und gegebenenfalls Brennen der Schicht aus Paste A,
d. Aufbringen einer Paste B auf wenigstens einen Teil der Schicht aus Schritt c. unter Erhalt eines Schicht aus Paste B, wobei Paste B folgende Bestandteile enthält:
I. Ein Pulver einer Widerstandslegierung,
II. ein organisches Medium,
III. 0 - 15 Gewichtsprozent Glasfritte, bezogen auf das Gesamtgewicht von Paste B, und
e. Brennen und optional vor dem Brennen Trocknen der Schichten aus Paste B,
**dadurch gekennzeichnet,**
f. **dass** die Glasfritte der Paste A wenigstens zwei voneinander verschiedene Elemente als Oxide enthält,
g. **dass** die Glasfritte der Paste A eine Transformationstemperatur Tg im Bereich von 600 bis 750°C aufweist, und
h. **dass** die Widerstandslegierung der Paste B einen Temperaturkoeffizienten des elektrischen Widerstandes von weniger als 150 ppm/K aufweist.

2. Verfahren nach Anspruch 1, **dadurch gekennzeichnet, dass** Paste B eine Glasfritte enthält, die wenigstens zwei voneinander verschiedene Elemente als Oxide enthält.

3. Verfahren nach einem der Ansprüche 1 oder 2, **dadurch gekennzeichnet, dass** Paste B nicht mehr als 12 Gewichtsprozent und vorzugsweise 5 - 12 Gewichtsprozent, Glasfritte, bezogen auf das Gesamtgewicht von Paste B enthält.

4. Verfahren nach einem der Ansprüche 1 - 3, wobei die Widerstandslegierung der Paste B einen Temperaturkoeffizienten der elektrischen Widerstandes von weniger als 50 ppm/K aufweist.

5. Verfahren nach einem der Ansprüche 1 - 4, wobei die Widerstandslegierung der Paste B ausgewählt ist aus der Gruppe bestehend aus:
Legierung I.
a. 53,0 - 57,0 Gewichtsprozent Kupfer,
b. 42,0 - 46,0 Gewichtsprozent Nickel,
c. 0,5 - 1,2 Gewichtsprozent Mangan und
d. Nicht mehr als 10000 Gew. ppm sonstiger Elemente.
Legierung II.
a. 83,0 - 89,0 Gewichtsprozent Kupfer,
b. 10,0 - 14,0 Gewichtsprozent Mangan,
c. 1 - 3 Gewichtsprozent Nickel und
d. Nicht mehr als 10000 Gew. ppm sonstiger Elemente.
Legierung III.
a. 88,0 - 93,0 Gewichtsprozent Kupfer,
b. 5,0 - 9,0 Gewichtsprozent Mangan,
c. 2 - 3 Gewichtsprozent Zinn und
d. Nicht mehr als 10000 Gew. ppm sonstiger Elemente.
Legierung IV.
a. 61,0 - 69,0 Gewichtsprozent Kupfer,
b. 23,0 - 27,0 Gewichtsprozent Mangan,
c. 8 - 12 Gewichtsprozent Nickel und
d. Nicht mehr als 10000 Gew. ppm sonstiger Elemente.
und
Legierung V.
a. 70,0 - 78,0 Gewichtsprozent Nickel,
b. 18,0 - 22,0 Gewichtsprozent Chrom,
c. 3 - 4 Gewichtsprozent Aluminium,
d. 0,5 - 1,5 Gewichtsprozent Silicium,
e. 0,2 - 0,8 Gewichtsprozent Mangan,
f. 0,2 - 0,8 Gewichtsprozent Eisen,
g. Nicht mehr als 10000 Gew. ppm sonstiger Elemente.

6. Verfahren nach einem der Ansprüche 1 - 5, **dadurch gekennzeichnet, dass** Paste A 50 - 90 Gewichtsprozent Glasfritte und 10 - 50 Gewichtsprozent organisches Medium, bezogen auf das Gesamtgewicht von Glasfritte und organischem Medium, enthält.

7. Verfahren nach einem der Ansprüche 1 - 6, **dadurch gekennzeichnet, dass** die Glasfritten von Paste A und/oder Paste B Silizium, Bor, Aluminium und ein Erdalkalimetall jeweils als Oxid enthalten.

8. Verfahren nach einem der Ansprüche 1 - 7, **dadurch gekennzeichnet, dass** die Glasfritte von Paste B wenigstens zwei Elemente als Oxide enthält, die in der Glasfritte von Paste A enthalten sind.

9. Verfahren nach einem der Ansprüche 1 - 8, **dadurch gekennzeichnet, dass** Paste B 60 - 95 Gewichtsprozent der Widerstandslegierung, 3 - 15 Gewichtsprozent Glasfritte und 2 - 37 Gewichtsprozent organisches Medium, bezogen auf das Gesamtgewicht von Paste B, enthält.

10. Schichtaufbau aufweisend:
a. ein Substrat mit einer Glas-oder Keramikoberfläche,
b. eine Schicht A, die die Glas- oder Keramikoberfläche des Substrats wenigstens teilweise bedeckt, wobei Schicht A ein Glas aufweist,
c. eine Schicht B, die Schicht A wenigstens teilweise bedeckt, wobei Schicht B folgende Bestandteile aufweist:
I. eine Widerstandslegierung, und
II. optional ein Glas, das wenigstens zwei voneinander verschiedene Elemente als Oxide enthält,
wobei Schicht B nicht mehr als 20 Gewichtsprozent Glas, bezogen auf das Gesamtgewicht der Schicht B enthält,
**dadurch gekennzeichnet,**
d. **dass** das Glas der Paste A wenigstens zwei voneinander verschiedene Elemente als Oxide enthält,
e. **dass** das Glas der Paste A eine Transformationstemperatur Tg im Bereich von 600 bis 750°C aufweist, und
f. **dass** die Widerstandslegierung der Paste B einen Temperaturkoeffizienten des elektrischen Widerstandes von weniger als 150 ppm/K aufweist.

11. Verwendung des Schichtaufbaus gemäß Anspruch 10, zur Herstellung von Präzisionswiderständen.

## Claims

1. Method for producing a layered structure comprising the successive steps:
a. Providing a substrate having a glass or ceramic surface,
b. Applying a paste A to at least a portion of the glass or ceramic surface of the substrate to obtain a layer of paste A, wherein paste A contains the following ingredients:
I. a glass frit, and
II. an organic medium,
c. Drying and, if necessary, baking of the layer of paste A,
d. Applying a paste B to at least a portion of the layer from step c. to obtain a layer of paste B, wherein paste B contains the following ingredients:
I. A powder of a resistance alloy,
II. an organic medium,
III. 0 - 15 % by weight glass frit, based on the total weight of paste B, and
e. Baking and optional drying of the layers of paste B before baking,
**characterized in that**
f. the glass frit of the paste A contains at least two mutually different elements as oxides,
g. the glass frit of the paste A has a transformation temperature Tg in the range from 600 to 750°C, and
h. the resistance alloy of the paste B has a temperature coefficient of the electrical resistance of less than 150 ppm/K.

2. Method according to claim 1, **characterized in that** paste B contains a glass frit containing at least two mutually different elements as oxides.

3. Method according to any of claims 1 or 2, **characterized in that** paste B contains not more than 12 % by weight and preferably 5 - 12 % by weight of glass frit, based on the total weight of paste B.

4. Method according to any of claims 1-3, wherein the resistance alloy of the paste B has a temperature coefficient of electrical resistance of less than 50 ppm/K.

5. Method according to any of Claims 1-4, wherein the resistance alloy of the paste B is selected from the group consisting of:
Alloy I.
a. 53.0 - 57.0 weight percent copper,
b. 42.0 - 46.0 weight percent nickel,
c. 0.5 - 1.2 weight percent manganese and
d. Not more than 10,000 ppm by weight of other elements.
Alloy II.
a. 83.0 - 89.0 weight percent of copper,
b. 10.0 - 14.0 weight percent manganese,
c. 1 - 3 weight percent nickel and
d. Not more than 10,000 ppm by weight of other elements.
Alloy III.
a. 88.0 - 93.0 weight percent of copper,
b. 5.0 - 9.0 weight percent manganese,
c. 2 - 3 % weight percent of tin and
d. Not more than 10,000 ppm by weight of other elements.
Alloy IV.
a. 61.0 - 69.0 weight percent of copper,
b. 23.0 - 27.0 weight percent manganese,
c. 8 - 12 weight percent nickel; and
d. Not more than 10,000 ppm by weight of other elements.
and
Alloy V.
a. 70.0 - 78.0 weight percent nickel,
b. 18.0 - 22.0 weight percent chromium,
c. 3 - 4 weight percent aluminium,
d. 0.5 - 1.5 weight percent silicon,
e. 0.2 - 0.8 weight percent manganese,
f. 0.2 - 0.8 weight percent iron,
g. Not more than 10,000 ppm by weight of other elements.

6. Method according to any of claims 1 - 5, **characterized in that** paste A contains 50 - 90 % by weight glass frit and 10 - 50 % by weight organic medium, based on the total weight of glass frit and organic medium.

7. Method according to any of claims 1 - 6, **characterized in that** the glass frits of paste A and/or paste B each contain silicon, boron, aluminium and an alkaline earth metal as oxide.

8. Method according to any of claims 1 - 7, **characterized in that** the glass frit of paste B contains at least two elements as oxides which are contained in the glass frit of paste A.

9. Method according to any of claims 1 - 8, **characterized in that** paste B contains 60 - 95 wt.% of the resistance alloy, 3 - 15 wt.% of glass frit and 2 - 37 wt.% of organic medium, based on the total weight of paste B.

10. Layered structure comprising:
a. a substrate having a glass or ceramic surface,
b. a layer A at least partially covering the glass or ceramic surface of the substrate, layer A comprising a glass,
c. a layer B at least partially covering the layer A, layer B comprising the following constituents:
I. a resistance alloy, and
II. optionally a glass containing at least two different elements as oxides,
wherein layer B contains not more than 20% by weight of glass based on the total weight of layer B,
**characterized in that**
d. the glass of the paste A contains at least two different elements as oxides,
e. the glass of the paste A has a transformation temperature Tg in the range from 600 to 750°C, and
f. the resistance alloy of the paste B has a temperature coefficient of the electrical resistance of less than 150 ppm/K.

11. Use of the layered structure according to claim 10 to produce precision resistors.

## Revendications

1. Procédé de fabrication d'une structure par couches comprenant les étapes successives de :
a. mise à disposition d'un substrat avec une surface en verre ou céramique,
b. application d'une pâte A sur au moins une partie de la surface en verre ou céramique du substrat en préservant une couche de pâte A, dans lequel la pâte A contient les composants suivants :
I. une fritte de verre, et
II. un milieu organique,
c. séchage et le cas échéant cuisson de la couche de pâte A,
d. application d'une pâte B sur au moins une partie de la couche de l'étape c. en préservant une couche de pâte B, dans lequel la pâte B contient les composants suivants :
I. une poudre d'un alliage résistif,
II. un milieu organique,
III. 0 - 15 pour cent en poids de fritte de verre, par rapport au poids total de pâte B, et
e. cuisson et en option avant la cuisson séchage des couches de pâte B,
**caractérisé en ce**
f. **que** la fritte de verre de la pâte A contient au moins deux éléments différents l'un de l'autre en tant qu'oxydes,
g. **que** la fritte de verre de la pâte A présente une température de transformation Tg dans la plage de 600 à 750 °C, et
h. **que** l'alliage résistif de la pâte B présente un coefficient de température de la résistance électrique inférieur à 150 ppm/K.

2. Procédé selon la revendication 1, **caractérisé en ce que** la pâte B contient une fritte de verre, qui contient au moins deux éléments différents l'un de l'autre en tant qu'oxydes.

3. Procédé selon l'une quelconque des revendications 1 ou 2, **caractérisé en ce que** la pâte B ne contient pas plus de 12 pour cent en poids et de préférence 5 - 12 pour cent en poids, de fritte de verre, par rapport au poids total de pâte B.

4. Procédé selon l'une quelconque des revendications 1 - 3, dans lequel l'alliage résistif de la pâte B présente un coefficient de température de la résistance électrique inférieur à 50 ppm/K.

5. Procédé selon l'une quelconque des revendications 1 - 4, dans lequel l'alliage résistif de la pâte B est sélectionné dans le groupe constitué de :
alliage I.
a. 53,0 - 57,0 pour cent en poids de cuivre,
b. 42,0 - 46,0 pour cent en poids de nickel,
c. 0,5 - 1,2 pour cent en poids de manganèse et
d. pas plus de 10 000 ppm en poids d'autres éléments.
alliage II.
a. 83,0 - 89,0 pour cent en poids de cuivre,
b. 10,0 - 14,0 pour cent en poids de manganèse,
c. 1 - 3 pour cent en poids de nickel et
d. pas plus de 10 000 ppm en poids d'autres éléments.
alliage III.
a. 88,0 - 93,0 pour cent en poids de cuivre,
b. 5,0 - 9,0 pour cent en poids de manganèse,
c. 2 - 3 pour cent en poids d'étain et
d. pas plus de 10 000 ppm en poids d'autres éléments.
alliage IV.
a. 61,0 - 69,0 pour cent en poids de cuivre,
b. 23,0 - 27,0 pour cent en poids de manganèse,
c. 8 - 12 pour cent en poids de nickel et
d. pas plus de 10 000 ppm en poids d'autres éléments.
et
alliage V.
a. 70,0 - 78,0 pour cent en poids de nickel,
b. 18,0 - 22,0 pour cent en poids de chrome,
c. 3 - 4 pour cent en poids d'aluminium,
d. 0,5 - 1,5 pour cent en poids de silicium,
e. 0,2 - 0,8 pour cent en poids de manganèse,
f. 0,2 - 0,8 pour cent en poids de fer,
g. pas plus de 10 000 ppm en poids d'autres éléments.

6. Procédé selon l'une quelconque des revendications 1 - 5, **caractérisé en ce que** la pâte A contient 50 - 90 pour cent en poids de fritte de verre et 10 - 50 pour cent en poids de milieu organique, par rapport au poids total de fritte de verre et de milieu organique.

7. Procédé selon l'une quelconque des revendications 1 - 6, **caractérisé en ce que** les frittes de verre de pâte A et/ou pâte B contiennent du silicium, du bore, de l'aluminium et un métal alcalino-terreux respectivement en tant qu'oxyde.

8. Procédé selon l'une quelconque des revendications 1 - 7, **caractérisé en ce que** la fritte de verre de pâte B contient au moins deux éléments en tant qu'oxydes, qui sont contenus dans la fritte de verre de pâte A.

9. Procédé selon l'une quelconque des revendications 1 - 8, **caractérisé en ce que** la pâte B contient 60 - 95 pour cent en poids de l'alliage résistif, 3 - 15 pour cent en poids de fritte de verre et 2 - 37 pour cent en poids de milieu organique, par rapport au poids total de pâte B.

10. Structure par couches présentant :
a. un substrat avec une surface en verre ou céramique,
b. une couche A, qui couvre au moins en partie la surface en verre ou céramique du substrat, dans laquelle la couche A présente un verre,
c. une couche B, qui couvre au moins en partie la couche A, dans laquelle la couche B contient les composants suivants :
I. un alliage résistif, et
II. en option un verre, qui contient au moins deux éléments différents l'un de l'autre en tant qu'oxydes,
dans laquelle la couche B ne contient pas plus de 20 pour cent en poids de verre, par rapport au poids total de la couche B,
**caractérisée en ce**
d. **que** le verre de la pâte A contient au moins deux éléments différents l'un de l'autre en tant qu'oxydes,
e. **que** le verre de la pâte A présente une température de transformation Tg dans la plage de 600 à 750 °C, et
f. **que** l'alliage résistif de la pâte B présente un coefficient de température de la résistance électrique inférieur à 150 ppm/K.

11. Utilisation de la structure par couches selon la revendication 10, pour la fabrication de résistances de précision.
